# EUROPÄISCHE PATENTSCHRIFT

(11) **EP 1 583 862 B1**
(45) Veröffentlichungstag und Bekanntmachung des Hinweises auf die Patenterteilung: **28.11.2012**
(21) Anmeldenummer: 03785873.5
(22) Anmeldetag: 18.12.2003
(51) Int. Cl.: D06M 15/356, D06M 15/643, D06M 15/263, D06M 15/285, D06M 15/333, D06P 5/00, D06P 1/52, C10M 159/06, D06M 13/02

(54) **PH-WERT UNABHÄNGIGES AVIVIEREN VON NÄHGARNEN IM AUSZIEHVERFAHREN**
PH-VALUE-INDEPENDENT REVIVING OF SEWING THREAD DURING AN EXHAUST METHOD
AVIVAGE DE FILS A COUDRE INDEPENDANT DE LA VALEUR DU PH DANS LE CADRE DU PROCEDE PAR EPUISEMENT

(30) Priorität: 14.01.2003 DE 10300980
(43) Veröffentlichungstag der Anmeldung: 12.10.2005
(73) Patentinhaber: CHT R. BEITLICH GmbH, 72072 Tübingen (DE)
(72) Erfinder: LUTZ, Harald, 72124 Pliezhausen (DE); ZEIBIG, Angela, 72147 Nehren (DE); NICKEL, Friedhelm, 72072 Tübingen (DE)
(74) Vertreter: von Kreisler Selting Werner
(86) Internationale Anmeldenummer: PCT/EP2003/014487
(87) Internationale Veröffentlichungsnummer: WO 2004/063456

(56) Entgegenhaltungen:
- DE-A- 3 208 309
- DE-A- 10 036 693
- DE-A- 19 860 187

## Beschreibung

Gegenstand der Erfindung ist der Einsatz von organischen Polymeren zur pHunabhängigen Applikation von Avivagen für die Nähgarnausrüstung im Bad, sowie entsprechende Verfahren.

Es ist bekannt, Nähgarne mit Mitteln zu behandeln die Polydimethylsiloxane als Hitzeschutzmittel enthalten und Paraffinwachse als Gleitmittel. Gleitmittel für Fasern allgemein sind erwähnt beispielsweise in DE 25 35 768 A, DE 27 086 50 A, EP 0 056 095 A, EP 0 312 677A, DE 198 59 294 A und DE 199 62 874 A. Die Zwangsapplikation wasserfreier Avivageprodukte mittels Galette, Dosierpumpe oder Tauchens ist Inhalt der DE 21 61 813, DE 21 62 417, DE 27 53 200, DE 38 152 31 A, DE 196 15 983 A sowie DE 199 01 458 A. Mit DE 31 156 79 A und EP 0 063 311 A wird das substantive Avivieren von Garne oder Zwirnen, insbesondere Nähgarnen, eingeführt. Dies wird später auch in DE 198 60 187 A behandelt. EP 0 187 136 A behandelt das substantive, einbadige Färben und Avivieren von Nähgarnen.

DE 100 36 693 A1 beschäftigt sich mit einem Verfahren zur Imprägnierung von Garnen mit wässrigen Zubereitungen von aminofunktionellen Organosiliziumverbindungen.

DE 32 08 309 A1 beschäftigt sich mit einer tensidhaltigen Zusammensetzung aus Homopolymeren aus Alkylestern der Acryl- oder Methacrylsäure oder Copolymeren dieser Alkylester mit Styrol oder Methacrylsäure.

Auch in DE 198 60 187 A1 finden sich anionische Copolymere aus Acrylsäure und Methacrylsäure. Der pH-Wert des Avivagebades muss jedoch in einem schmalen Bereich von 3,0 bis 4,5 mit einem Puffer eingestellt werden.

Im Laufe der Zeit hat sich das Ausziehverfahren gegenüber dem Galettenverfahren und dem Tauchverfahren immer stärker durchgesetzt. Als Vorteile des Ausziehverfahrens sind die hohe Geschwindigkeit der Avivierung einer gesamten Färbepartie, sowie die geringen Anschaffungskosten zu nennen. Ein entscheidender Nachteil dieses Verfahrens ist, dass ein optimaler Produktauftrag nur gegeben ist, wenn Prozessparameter wie beispielsweise der Flotten-pH-Wert, der Elektrolytgehalt des Betriebswassers, das Flottenverhältnis, Apparate- und Pumpentypen, die Güte der Steuerung von Dosierung und Temperaturführung oder die Gleichmäßigkeit der Spulendichte genauestens kontrolliert und eingehalten werden. Bei geringfügigen Schwankungen insbesondere von pH-Wert und / oder Elektrolytgehalt kommt es zu unvollständigem Badauszug der Avivage oder gar zur Instabilität, die zu bekannten Ausfällungen der Gleitmittel führt.

Für die genaue Einstellung und Einhaltung des pH-Wertes werden nach dem Stand der Technik üblicherweise Puffersysteme oder Säuren und Laugen eingesetzt, wie beispielsweise Mischungen aus Ameisensäure, Essigsäure, Citronensäure, Sulfonsäure, Amidosulfonsäure. Phosphat-Puffer werden mehr und mehr vermieden, da sie durch Salzbildung auf der Faseroberfläche den Haft-Gleit-Reibungskoeffizienten verschlechtern können. Andere organische Puffer besitzen diesen Nachteil nicht, sind jedoch in ihrer Pufferkapazität meist schwächer einzustufen. Allen Puffersystemen ist gemein, dass sie an die Gegebenheiten vor Ort, das heißt pH-Wert des Betriebswassers, Elektrolytkonzentration, Flottenverhältnis, Einsatzmenge, Zusammensetzung/Rezeptur der Avivage angepasst werden müssen.

Trotz ausgefeilter Puffersysteme kommt es in der Praxis immer noch sehr häufig zu Schwierigkeiten die insbesondere in Veränderungen des pH-Wertes des Betriebswassers oder der Elektrolytkonzentration begründet sind. Eine pH-unabhängige Baderschöpfung war bisher nicht möglich.

Alle bekannten Verfahren zur Destabilisierung der Flotte bzw. Erhöhung der Substantivität, die neben der Einstellung des pH-Wertes bisher entweder einen Zusatz von anorganischen Salzen (meist Phosphat oder MgCl₂) und/oder die Temperaturerhöhung des Bades empfehlen, führen nicht zu der gewünschten Verfahrenssicherheit.

Der vorliegenden Erfindung liegt somit die Aufgabe zugrunde, eine optimale, vollständige Baderschöpfung möglichst unabhängig vom Flotten-pH-Wert zu erreichen.

Überraschenderweise wurde gefunden, dass, in Abstimmung mit den Inhaltsstoffen der Avivagezusammensetzung, durch polyanionische Copolymere eine pH-unabhängige Baderschöpfung erreicht werden kann. Diese polyanionischen Copolymere enthalten Monomerbausteine von Acrylamiden und/oder Methacrylamiden. Die polyanionischen Copolymere können auch nativen Ursprungs sein.

Die Wechselwirkungen zwischen stabilisierenden Komponenten des Avivagemittels und den erfindungsgemäß enthaltenen Polymer-Wirkstoffen führen über eine schonende, weitgehend pH-unabhängige Destabilisierung der Flotte bzw. Substantivität der Wirkstoffe zu einer vollständigen Baderschöpfung ohne störende Ausfällungen.

Fig. 1 zeigt die Abhängigkeit der Baderschöpfung vom Flotten-pH-Wert für eine erfindungsgemäße Zusammensetzung. Die Abhängigkeit des Badauszuges einer herkömmlichen Avivage, Stand der Technik, ist in Fig. 2 gezeigt. Ausschließlich in der Nähe des optimalen pH-Bereiches, in dem maximale, auf Anion-Kation-Wechselwirkung beruhende, destabilisierende Einflüsse bzw. maximale Substantivität vorhanden sind, wird ein niedriger Klarpunkt erreicht. Dieser Klarpunkt soll, um Zeit und Energie einzusparen bei modernen Avivagen 50°C bis maximal 70°C betragen. Während in Fig. 2 nur rund eine halbe pH-Einheit Schwankungsbreite toleriert werden kann, führt die erfindungsgemäße Zusammensetzung bei pH-Werten von 3,0 bis 7,0, vorzugsweise 4,0 bis 6,0, zu vollständiger Baderschöpfung.

Eine herkömmliche Avivagezusammensetzung, ist im Folgenden beschrieben:

| Rezeptur 1: | |
|---|---|
| 31 Gew. % | Dimethylpolysiloxan der Viskosität 2000 m Pa s (bei 25°C) |
| 9 Gew. % | Paraffine mit Schmelzpunkt von 58 bis 60°C |
| 2,5 Gew. % | Esterwachs (Hoechst Wachs KLE) |
| 2,0 Gew. % | Fettsäure-Aminkondensationsprodukt, beispielsweise Talg-fett-Triethanolamin-Kondensat |
| 1,5 Gew. % | Polyglykol MW 6000 |
| 1,7 Gew. % | Oleylamin x 2 EO |
| 1,1 Gew. % | Isotridecylalkohol x 10 EO |
| 0,7 Gew. % | Essigsäure |
| 0,5 Gew. % | Citronensäure |
| 50 Gew. % | Wasser |

Eine Referenz-Zusammensetzung des Avivagemittels ist im Folgenden beschrieben:

| Rezeptur 2: | |
|---|---|
| 30 Gew. % | Dimethylpolysiloxane der Viskosität 30000 m Pa s (bei 25°C) |
| 10 Gew. % | Paraffine mit Schmelzpunkt von 54 bis 56°C |
| 2,5 Gew. % | Oxydiertes Polyethylenwachs |
| 2,0 Gew. % | eines 1:1 -Kondensates aus Behensäure und Dimethylaminopropylamin, |
| 1,5 Gew. % | Polyglykol MW 6000 |
| 1,7 Gew. % | Oleylamin x 2 EO |
| 1,1 Gew. % | Rizinusöl x 20 EO |
| 0,7 Gew. % | Essigsäure |
| 0,5 Gew. % | Citronensäure |
| 50 Gew. % | Wasser |

wobei 1 bis 2 % der folgenden Additiv-Wirkstoffzusammensetzung bei der Anwendung zugesetzt werden

| Rezeptur 3: | |
|---|---|
| 10 Gew. % | Oxalsäure |
| 7 Gew. % | Ameisensäure |
| ca. 4 Gew. % | Maleinsäure/Olefin-Copolymerisat mit Molekulargewicht ca. 10.000 bis 20.000. |

oder das sämtliche Bestandteile der Rezepturen 2 und 3 In einer Zubereitung enthalten sein können (Rezeptur 4).

Eine gängige, dem derzeitigen Stand der Technik entsprechende Avivierrezeptur für das Ausziehverfahren sieht wie folgt aus:

### Einsatzmenge:

Je nach gewünschter Qualität werden 6,0% bis 15,0% Avivagemittel (ca. 50% iger Feststoffgehalt) auf Polyamld-, Polyester- oder Polyester/Baumwolle-Nähgarnen eingesetzt.

Der pH-Wert wird mit einem Puffersalz oder Puffersystem auf den Zielbereich eingestellt, beispielsweise 0,2 bis 0,5 g/l Ammoniumacetat oder mit 0,2 bis 0,3 g/l Dinatriumphosphat oder Salzen organischer Säuren und deren Mischungen. Die einzusetzende Menge muss auf die Qualität des Betriebswassers abgestimmt werden. Der Ziel-pH-Bereich sollte während der gesamten Behandlung möglichst genau eingehalten werden. pH-Schwankungen führen zu dramatischen Verschlechterungen der Baderschöpfung oder auch Ausfällungen.

### Flottenansatz:

Wasser vorlegen. Das Flottenverhältnis liegt in der Regel zwischen 1:5 und 1: 15 (Massenverhältnis Ware: Flotte), vorgelöstes Avivagemittel zusetzen; mit Puffersystem gewünschten pH-Wert einstellen, pH-Kontrolle; evtl. pH Korrektur und aufheizen mit 1°C/min mit Zirkulationswechseln (4 min a/l, 2 min i/a) bis 70°C bis 90°C.

### Applikation der Zubereitung:

Die Nähfadenavivage (ca. 50% iger Feststoffgehalt) wird auf Filamentgarn, Spinnfasergarn oder texturiertem Garn bestehend aus Polyamid, Polyester oder Polyester/Baumwolle, eingesetzt. Die Punkte Pufferzugabe zur pH-Einstellung, pH Kontrolle, pH-Korrektur und die damit verbundenen Prozedere entfallen. Nach dem Befüllen des Färbeapparates mit Wasser lässt man 5 min - 20°C spülen, gibt 1,0% bis 2,0% Additiv gemäß Rezeptur 3 zu und lässt 10 min vorlaufen. Nach der Zugabe der Avivage gemäß Rezeptur 2 wird mit 1°C/min unter praxisüblichen Zirkulationswechseln auf 50°C bis 70°C aufgeheizt.

Die Vorteile des Verfahrens bzw. des Avivagemittels liegen in der damit verbundenen Verbesserung der Verfahrenssicherheit. Es müssen keine pH-Korrekturen vorgenommen werden und der pH-Wert braucht auch im Routinebetrieb nicht kontrolliert zu werden. Die Einsatzmenge des Additivs bleibt stets konstant, selbst wenn sich Betriebswasser-pH, Flottenverhältnisse oder die Einsatzmenge der Avivagewirkstoffzusammensetzung (beispielsweise bei anderer Garnstärke oder Einsatzbereich) ändern. Die anwendungstechnischen Eigenschaften der Avivagekomponenten wie Garngleitwerte, insbesondere Haft-Gleit-Reibungskoeffizient, Hitzeschutz etc. werden dabei nicht beeinflusst.

### Referenzbeispiele;

**Referenz**-Beispiel **1A**: Anwendung des Avivagemittels bestehend aus

| | |
|---|---|
| 10% | Avivage gemäß Rezeptur 2 sowie |
| 2% | Additiv gemäß Rezeptur 3 keine zusätzliche Säure, kein Puffer |
| | Betriebswasser pH 6,0 |

**Referenz**-Beispiel 1B: Anwendung des Avivagemittels bestehend aus

| | |
|---|---|
| 10% | Avivage gemäß Rezeptur 2 sowie |
| 2% | Additiv gemäß Rezeptur 3 keine zusätzliche Säure, kein Puffer |
| | Betriebswasser pH 9,0 |

Aus den **Referenz**-Beispielen 1A und 1B resultieren nahezu dieselben Klarpunkte mit 62°C und 60°C.
**Referenz**-Beispiel 2A: Anwendung des Avivagemittels bestehend aus

| | |
|---|---|
| 10% | Avivage gemäß Rezeptur 2 sowie |
| 1,5% | Additiv gemäß Rezeptur 3 keine zusätzliche Säure, kein Puffer |
| | Betriebswasser pH 8,0 |

**Referenz**-Beispiel 2B: Anwendung des Avivagemittels bestehend aus

| | |
|---|---|
| 6% | Avivage gemäß Rezeptur 2 sowie |
| 1,5% | Additiv gemäß Rezeptur 3 keine zusätzliche Säure, kein Puffer |
| | Betriebswasser pH 8.0 |

Aus den **Referenz**-Beispielen 2A und 2B resultieren vergleichbare klarpunkte mit 67°C und 63°C.
Es ist entsprechend Rezeptur 4 darüber hinaus auch möglich, sämtliche Inhaltstoffe des Avivagemittels in einem Produkt zusammenzufassen.
**Referenz**-Beispiel 3: Anwendung von

| | |
|---|---|
| 10% | des Avivagemittels gemäß Rezeptur 4 keine zusätzliche Säure, kein Puffer |

Unabhängig davon, ob der pH-Wert der Flotte bei 4,5 oder 5,5 oder 6,5 liegt, wird nach einer Behandlungsdauer von 10 Minuten bei 70°C stets eine vollständige Baderschöpfung erzielt.

Das Avivagemittel verhindert durch allgemeine betriebliche Schwankungen bedingte unvollständige Baderschöpfungen und damit die Gefahr von Avivageresten im Abwasser. Durch dieses reproduzierbarere Ausziehverhalten des Avivagemittels resultiert auch eine reproduzierbarere hochwertige Garnqualität, was letzten Endes die entscheidende Anforderung für den Nähfaden darstellt.

In der Tabelle 1 TOC (Total Organic Compound) sind die Restgehalte in Abhängigkeit vom Flotten pH-Wert bei konventioneller Avivage gezeigt.

**Tabelle 1:**

| Herkömmliche Avivagezubereitung (10% Einsatzmenge bezgl. Garngewicht) | |
|---|---|
| pH Wert der Flotte: | TOC der Flotte nach 10 min 70°C Behandlungsdauer |
| 4,0 | 2150 mg/l C |
| 4,5 . | 2050 mg/l C |
| 5,0 | 1900 mg/l C |
| 5,5 | 1700 mg/l C |
| 6,0 | 1100 mg/l C |
| 6,5 | 200 mg/l C |
| 7,0 | 650 mg/l C |
| | TOC der Flotte zu Beginn: 2200 mg/l C |

Im Vergleich dazu die TOC Restgehalte bei Einsatz des Avivagemittels in Tabelle 2.

**Tabelle 2:**

| Avivagemittel mit 10% Avivage gemäß Rezeptur 2 sowie 2% Additiv-Wirkstoffzusammensetzung gemäß Rezeptur 3. | |
|---|---|
| pH Wert der Flotte: | TOC der Flotte nach 10 min 70°C Behandlungsdauer |
| 4,0 | 750 mg/l C |
| 4,5 | 420 mg/l C |
| 5,0 | 230 mg/l C |
| 5,5 | 210 mg/l C |
| 6,0 | 200 mg/l C |
| 6,5 | 200 mg/l C |
| 7,0 | 340 mg/l C |
| | TOC der Flotte zu Beginn: 2200 mg/l C |

Während bei Einsatz der konventionellen Avivage bereits bei einem Flotten pH-Wert von 6,0 ein TOC von 1100 mg/l C nach einer Behandlungsdauer von 10 Minuten bei 70°C im Bad zurückbleibt und dieser sich bei niedrigerem pH-Wert weiter erhöht und sich mehr und mehr dem TOC-Gehalt der Ausgangsflotte nähert (2200 mg/l C), d.h. der Badauszug geht gegen 0%, werden bei der Applikation des erfindungsgemäßen Avivagemittel optimale TOC Werte in der Restflotte über weite pH-Bereiche zwischen pH 4,5 und 6,5 erzielt.

## Patentansprüche

1. Mittel zum Avivieren von Nähgarnen enthaltend eine wässrige Emulsion eines Dialkylpolysiloxans und eines Paraffinwachses, **dadurch gekennzeichnet, dass** es weiterhin polyanionische Copolymere enthält, die Monomerbausteine von Acrylamiden und/oder Methacrylamiden enthalten.

2. Mittel nach Anspruch 1, **dadurch gekennzeichnet, dass** die Emulsion emulgiert (dispergiert) oder gelöst enthält:
1 bis 80 Gew.-% Dialkylpolysiloxane einer Viskosität von 300 bis 100.000 m Pa*s bei 25°C, insbesondere mit einer Viskosität von 10.000 bis 30.000 m Pa*s.
0 bis 10 Gew.-% aminofunkionalisierte Siloxane oder Silikonwachse,
1 bis 50 Gew.-% Paraffinwachs, tierisches Wachs, Montanwachs und/oder Polyolefinwachs, sowie deren partiell oxidierte Vertreter mit Schmelzpunkten größer 35°C,
0 bis 20 Gew.-% einer quartären Amoniumverbindung der Formel
NR₄⁺ A⁻
mit **R¹** = Alkyl C₁₂-C₃₀
**R²** = Alkyl C₁-C₃₀
**R³** = Alkyl C₁-C₃₀
**R⁴** = Alkyl C₁-C₄, Siloxan (Me₂SiO)ₙ, mit n = 1 bis 100
**A**⁻ = salzbildendes Anion
und/oder einer diquarternären Amoniumverbindung und/oder eines Alkylimidazoliniumsalzes mit Alkylresten von 1 bis 22 C-Atomen,
0 bis 10 Gew.-% einer Fettsäure C₁₀-C₃₀ oder eines Fettsäurekondensationsproduktes aufgebaut aus C₁₀-C₃₀ Fettsäuren und Alkoholen, Polyolen, Alkanolaminen und/oder Aminen oder Polyaminen,
1 bis 10 Gew.-% nichtionogene Emulgatoren auf Basis ethoxylierter und propoxylierter Mono-, Di-, oder Triglyceriden mit jeweils 0 bis 200 Mol angelagertem Ethylenoxyd, Propylenoxyd oder Mischungen aus beiden,
und/oder nichtionogene Emulgatoren auf Basis C₁₀ bis C₂₂-, **Isotridecylalkohol**, Isotridecylsäure-, oder -ester mit jeweils 0 bis 400 Mol angelagertem ***Ethylenoxid**, Propylenoxid oder Mischungen aus beiden
und/oder kationaktive Emulgatoren. auf Basis C₁₀ bis C₂₂-Fettaminen mit 2 bis 50 Mol angelagertern **Ethylenoxid**,
0 bis 5 **Gew.**-% Polyglykole, bevorzugt Polyethylenglykole, insbesondere in einem Molekulargewichtsbereich von 1.000 bis 10.000,
0,1 bis 5 Gew.-% lösliche oder dispergierbare polyanionische Copolymere, enthaltend Monomerbausteine von Acrylamiden und/oder Methacrylamiden und
1 bis 35 Gew.-% organische Säuren, Mono-, Di-, und Tricarbonsäuren mit einer Kettenlänge von C₁ bis C₁₀ und/oder anorganische Säuren.

3. Verfahren zum Avivieren von Nähgarn, **dadurch gekennzeichnet, dass** man ein Mittel nach einem der Ansprüche 1 oder 2 nach dem Färben im frischen Bad einsetzt.

4. Verfahren zum Avivieren von Nähgarn, **dadurch gekennzeichnet, dass** man ein Mittel nach einem der Ansprüche 1 oder 2 im Färbebad einsetzt.

## Claims

1. An agent for finishing sewing threads, containing an aqueous emulsion of a dialkylpolysiloxane and a paraffin wax, **characterized by** further containing polyanionic copolymers containing monomer units derived from acrylamides and/or methacrylamides.

2. The agent according to claim 1, **characterized in that** the emulsion contains in an emulsified (dispersed) or dissolved state:
from 1 to 80% by weight of dialkylpolysiloxanes having a viscosity of from 300 to 100,000 mPa·s at 25°C, especially having a viscosity of from 10,000 to 30,000 mPa·s;
from 0 to 10% by weight of amino-functionalized siloxanes or silicone waxes;
from 1 to 50% by weight of paraffin wax, animal wax, montan wax and/or polyolefin wax, and partially oxidized members thereof having melting points of higher than 35 °C;
from 0 to 20% by weight of a quaternary ammonium compound of formula
NR₄⁺ A⁻
with R¹ = C₁₂-C₃₀ alkyl;
R² = C₁-C₃₀ alkyl;
R³ = C₁-C₃₀ alkyl;
R⁴ = C₁-C₄ alkyl, siloxane (Me₂SiO)ₙ with n = 1 to 100;
A⁻ = salt-forming anion;
and/or a diquaternary ammonium compound and/or an alkylimidazolinium salt with alkyl radicals having from 1 to 22 carbon atoms;
from 0 to 10% by weight of a C₁₀-C₃₀ fatty acid or a fatty acid condensation product constituted of C₁₀-C₃₀ fatty acids and alcohols, polyols, alkanolamines, and/or amines, or polyamines;
from 1 to 10% by weight of non-ionogenic emulsifiers based on ethoxylated and propoxylated mono-, di- or triglycerides, each with 0 to 200 moles of added ethylene oxide, propylene oxide or mixtures of the two;
and/or non-ionogenic emulsifiers based on C₁₀ to C₂₂, isotridecyl alcohol, isotridecanoic acid or ester, each with 0 to 400 moles of added ethylene oxide, propylene oxide or mixtures of the two;
and/or cation-active emulsifiers based on C₁₀ to C₂₂ fatty amines with 2 to 50 moles of added ethylene oxide;
from 0 to 5% by weight of polyglycols, preferably polyethylene glycols, especially in a range of molecular weights of from 1000 to 10,000;
from 0.1 to 5% by weight of soluble or dispersible polyanionic copolymers containing monomer units derived from acrylamides and/or methacrylamides; and
from 1 to 35% by weight or organic acids, mono-, di- and tricarboxylic acids having a chain length of C₁ to C₁₀ and/or inorganic acids.

3. A process for finishing sewing threads, **characterized in that** an agent according to either of claims 1 or 2 is employed in a fresh bath after dyeing.

4. A process for finishing sewing threads, **characterized in that** an agent according to either of claims 1 or 2 is employed in the dye bath.

## Revendications

1. Agent d'avivage de fil à coudre, contenant une émulsion aqueuse d'un dialkylpolysiloxane et d'une cire de paraffine, **caractérisé en ce qu'**il contient en outre des copolymères polyanioniques contenant des motifs de monomère dérivés d'acrylamides et/ou de méthacrylamides.

2. Agent selon la revendication 1, **caractérisé en ce que** l'émulsion contient, à l'état émulsionné (dispersé) ou dissous :
1 à 80 % en poids de dialkylpolysiloxanes d'une viscosité de 300 à 100 000 mPa·s à 25 °C, notamment d'une viscosité de 10 000 à 30 000 mPa·s ;
0 à 10 % en poids de siloxanes ou de cires de silicone à fonctionnalité amino ;
1 à 50 % en poids de cire de paraffine, cire animale, cire de montan et/ou cire de polyoléfine, et des représentants partiellement oxydés de celles-ci ayant des points de fusion supérieurs à 35 °C ;
0 à 20 % en poids d'un composé d'ammonium quaternaire de formule
NR₄⁺ A⁻
avec R¹ = alkyle en C₁₂-C₃₀
R² = alkyle en C₁-C₃₀
R³ = alkyle en C₁-C₃₀
R⁴ = alkyle en C₁-C₄, siloxane (Me₂SiO)ₙ avec n = 1 à 100 A⁻ = anion formateur de sel
et/ou d'un composé d'ammonium diquaternaire et/ou d'un sel d'alkylimidazoline avec des radicaux alkyle de 1 à 22 atomes de carbone ;
0 à 10 % en poids d'un acide gras en C₁₀-C₃₀ ou d'un produit de condensation d'acides gras, constitué à partie d'acides gras en C₁₀-C₃₀ et d'alcools, de polyols, d'alkanolamines et/ou d'amines ou de polyamines ;
1 à 10 % en poids d'émulsifiants non ioniques à base de mono-, di- ou triglycérides éthoxylés et propoxylés, ayant chacun 0 à 200 moles d'oxyde d'éthylène, d'oxyde de propylène ou de mélanges de ceux-ci, fixés par addition,
et/ou d'émulsifiants non ioniques à base d'alcool isotridécylique, d'acide isotridécylique ou d'ester d'acide isotridécylique en C₁₀-C₂₂, ayant chacun 0 à 400 moles d'oxyde d'éthylène, d'oxyde de propylène ou de mélanges de ceux-ci, fixés par addition,
et/ou d'émulsifiants cationiques à base d'amines grasses en C₁₀-C₂₂ ayant 2 à 50 moles d'oxyde d'éthylène fixé par addition ;
0 à 5 % en poids de polyglycols, de préférence de polyéthylène glycols, notamment en une gamme de poids moléculaires de 1000 à 10 000 ;
0,1 à 5 % en poids de copolymères polyanioniques solubles ou dispersibles, contenant des motifs de monomère dérivés d'acrylamides et/ou de méthacrylamides ; et
1 à 35 % en poids d'acides organiques, d'acides mono-, di- et tricarboxyliques ayant une chaîne de C₁ à C₁₀, et/ou d'acides inorganiques.

3. Procédé d'avivage de fil à coudre, **caractérisé en ce que** l'on utilise un agent selon l'une des revendications 1 ou 2 dans un nouveau bain après la teinture.

4. Procédé d'avivage de fil à coudre, **caractérisé en ce que** l'on utilise un agent selon l'une des revendications 1 ou 2 dans le bain de teinture.
